# EUROPÄISCHE PATENTSCHRIFT

(11) **EP 0 099 015 B1**
(45) Veröffentlichungstag und Bekanntmachung des Hinweises auf die Patenterteilung: **08.10.1986**
(21) Anmeldenummer: 83106223.7
(22) Anmeldetag: 25.06.1983
(51) Int. Cl.: C22C 33/02, B22F 1/00

(54) **Verfahren zur Herstellung von Sinterstahl hoher Raumerfüllung durch Einfachsintertechnik**
Process for manufacturing high-density sintered steel by a simple sintering technique
Procédé de fabrication d'acier fritté à densité élevée par une technique de frittage simple

(30) Priorität: 14.07.1982 DE 3226257
(43) Veröffentlichungstag der Anmeldung: 25.01.1984
(73) Patentinhaber: ROBERT BOSCH GMBH, 70442 Stuttgart (DE)
(72) Erfinder: Esper, Friedrich Josef, Dr., D-7250 Leonberg (DE); Leuze, Gundmar, Dr., D-7251 Heimsheim (DE); Zeller, Robert, D-7000 Stuttgart 1 (DE); Petzow, Günter, Prof. Dr. Dr. h.c., D-7022 Leinfelden-Echterdingen (DE); Kaysser, Wolfgang, Dr. Dipl.-Ing., D-7000 Stuttgart 80 (DE)

## Beschreibung

Die Erfindung geht aus von einem Verfahren zur Herstellung von Sinterstahl nach der Gattung des Hauptanspruchs. Die Festigkeitseigenschaften von Sinterstählen werden, ausser durch die Zusammensetzung, im wesentlichen durch die Raumerfüllung bestimmt. Daneben ist, wegen der Kerbwirkung der Poren, auch die Porenform wichtig. Wünschenswert sind daher Sinterstähle mit einer Raumerfüllung > 94% und möglichst abgerundeten Poren. Der wirtschaftlichste Weg zur Erreichung dieses Zieles ist die sogenannte Einfachsintertechnik, bei welcher nur ein einziges Mal gepresst und gesintert wird. Bei der heute üblichen Einfachsintertechnik erfolgt die Versinterung der Pulverteilchen im wesentlichen durch Festphasendiffusion, wobei sie durch das Auftreten flüssiger Phasen unterstützt werden kann. Man kommt dabei im Falle von Zwei- oder Dreistoffsystemen im allgemeinen bis zu einer Raumerfüllung von etwa 92%.

Durch die sogenannte Zweifachsintertechnik, bei der auf eine erste Verfahrensfolge Pressen und Sintern eine zweite solche folgt, kann man eine Raumerfüllung von knapp 94% erreichen. Diese Technik ist aber wesentlich aufwendiger als die Einfachsintertechnik. Die Sinterschmiedetechnik schliesslich gestattet zwar eine Verdichtung bis zur Raumerfüllung von 99% und darüber, sie ist aber sehr aufwendig und in den meisten Fällen unwirtschaftlich.

Die Einfachsintertechnik mit einem Auftreten flüssiger Phasen, das sogenannte Zweiphasendichtsintern, wird heute bei der Herstellung von Bauteilen aus Schnellstahlpulvern angewendet. Bei diesen Schnellstählen erreicht man zwar Sinterdichten von mindestens 97%, jedoch weisen die Ausgangspulver sehr komplizierte Zusammensetzungen auf, da sie aus mindestens fünf Legierungskomponenten bestehen. Die Teilchen des Ausgangspulvers haben eine völlig homogene Zusammensetzung, da die Legierung vor dem Pressen und Sintern hergestellt wird. Während des Sinterns befindet sich innerhalb eines bestimmten Temperaturbereiches jedes Pulverteilchen gleichzeitig im festen und im flüssigen Aggregatzustand, was zwar dazu führt, dass sich der Anteil der Poren auf :g 3% erniedrigen lässt, jedoch ist der Temperaturbereich, in dem dieses Phänomen zum Zwecke des Verdichtens durch Sintern ausgenutzt werden kann, mit 2 bis 3 °C sehr eng, was sehr hohe Anforderungen an die Temperaturkonstanz während des Sinterprozesses stellt und mit ein Grund dafür ist, dass der Sinterprozess bei den Schnellstahlpulvern im Vakuum durchgeführt werden muss.

In der DE-A-2 625 212 ist ein Verfahren beschrieben, dessen Ziel es ist, Sinterstähle mit guten mechanischen Eigenschaften herzustellen, wobei die Sintertemperatur möglichst niedrig sein soll. Zur optimalen Ausnutzung der Legierungselemente sollen diese möglichst weitgehend homogen verteilt sein. Dieses Ziel wird erreicht durch Flüssigphasensinterung mit Hilfe von Kohlenstoff, weil über eine flüssige Phase die Diffusion viel schneller geht als über eine feste Phase. Eine Schwierigkeit liegt jedoch darin, dass man wegen der gewünschten geringen Sintertemperaturen einen hohen Kohlenstoffgehalt von ca. 4% benötigt, was zu einem schlecht pressbaren Pulver führen würde. Daher werden zwei verschiedene Pulver eingesetzt, die einen unterschiedlichen Kohlenstoffgehalt aufweisen. So ist das Pulver 1 beispielsweise ein verdüstes vorlegiertes Pulver aus Eisen mit weiteren Legierungskomponenten wie Mangan, Molybdän, Chrom und Nikkel sowie mit 4,3 bis 4,5% Kohlenstoff. Es handelt sich hier also um eine übereutektische Legierung. Das Pulver 2, das mindestens in der neunfachen Menge in dem Gemisch vorhanden ist, ist ein verdüstes vorlegiertes Pulver, das lediglich 0,1 bis 0,8 Gew.-% Kohlenstoff enthält und damit weitgehend die Eigenschaften der Pulvermischung bestimmt. Dieses Pulvergemisch wird dann auf Pressdichten von beispielsweise 6,7 g/cm³ gepresst. Wird nun dieses Pressteil für das Sintern erhitzt, so würde die kohlenstoffreiche Phase während des 10- bis 20minütigen Aufheizens Kohlenstoff verlieren, da dieses ohne weiteres von der Oberfläche der entsprechenden Teilchen wegdiffundiert. Um diese Diffusion zu verhindern, wird um die Teilchen des Pulvers 1 ein Überzug, beispielsweise aus Kupfer, in einer Dicke von 0,01 bis 200 Jlm gelegt, um die Diffusion des Kohlenstoffs vom Teilcheninnern nach aussen zu verhindern. Dies gilt auch noch kurz oberhalb des Schmelzpunkts von Kupfer, nämlich 1082 °C; bei der Sintertemperatur von etwa 1120 bis 1150 °C, die etwa der eutektischen Temperatur von Pulver 1 entspricht, wird das Pulver 1 teilverflüssigt, und die Legierungselemente einschliesslich dem Kohlenstoff diffundieren rasch aus dem Pulver 1 heraus in das Pulver 2, da nunmehr der Kupfermantel zerstört wird und die Diffusion nicht mehr bremst. Es ist wichtig, dass die einzelnen Teilchen des Pulvers 1 in sich völlig homogen sind, so dass oberhalb der Sintertemperatur, d.h. zwischen der Solidus- und der Liquiduskurve die Teilchen des Pulvers 1 in der Kupferhülle vollständig in einer Zweiphasenform, nämlich fest und flüssig, vorliegen. Das Kupfer dient hier also nicht als Legierungskomponente, sondern lediglich als Diffusionssperre für den Kohlenstoff der kohlenstoffreichen Teilchen, solange das Kupfer noch fest ist.

Das erfindungsgemässe Verfahren mit den kennzeichnenden Merkmalen des Hauptanspruchs hat gegenüber den normalen Sinterstählen, die durch Mischen der Elementpulver im allgemeinen als Zwei- oder Dreistoffsystem hergestellt werden, den Vorteil, dass es mit ihm gelingt, einen Sinterstahl durch einfache Sintertechnik auf eine Raumerfüllung > 94% zu bringen. Dies erfolgt durch das Zweiphasendichtsintern, wobei aber bei dem erfindungsgemässen Verfahren ein inhomogenes, mehrere Komponenten enthaltendes Ausgangspulver benutzt wird, das, ohne Reaktionen der Komponenten untereinander, während des ganzen Sintervorgangs gleichzeitig nur in einem Aggregatzustand vorliegt. Der Zweiphasenzustand wird während des Sinterns durch Reaktionen zweier oder mehrerer Ausgangskomponenten erreicht, wobei sich eine ursprünglich nicht vorhandene neue Phase bildet, die dann gleichzeitig im festen und flüssigen Aggregatzustand vorliegt. Die Verteilung dieser Komponenten im Presskörper muss so sein, dass die Reaktionen während des Sinterns an möglichst vielen Stellen im Presskörper auftreten. Weiterhin muss der Zweiphasenzustand möglichst lange aufrechterhalten bleiben, damit die Poren weitgehend nach aussen wandern können. Die Zusammensetzung der Ausgangspulver muss so gewählt werden, dass die Komponente, die gleichzeitig im festen und im flüssigen Aggregatzustand auftritt, in ausreichender Menge vorhanden ist. Es gibt nur eine einzige Pulversorte, bei welcher der Kern aus reinem Eisen besteht, während die Legierungskomponenten, also beispielsweise Silicium und Phosphor in Form von Ferrosilicium und Ferrophosphor sich ausschliesslich in der Schicht um den reinen Eisenkern herum befinden. Das Zweiphasengebiet fest-flüssig bildet sich daher nur in dieser äusseren Schicht aus und wandert in dem Masse gegen das Innere des Kerns, indem die Legierungskomponenten dorthin diffundieren. Dabei ist es im allgemeinen notwendig, dafür Sorge zu tragen, dass die als Schicht aufgebrachten Legierungskomponenten während des Sinterns nicht zu schnell in das Eisen hineindiffundieren. Dies kann zum einen dadurch geschehen, dass man ein Eisenpulver mit einem geringen Kohlenstoffanteil verwendet oder dass man als erste Schicht auf die Eisenpulverteilchen eine Graphitschicht als Diffusionsbremse aufbringt. Man hat es daher mit einer einzigen Pulversorte zu tun, bei der die einzelnen Pulverteilchen aber inhomogen aufgebaut sind, nämlich aus einem festen Kern und einer fest-flüssigen äusseren Schicht. Es wird so erreicht, dass man das Zweiphasengebiet fest-flüssig nur an der Stelle hat, wo man es für den Vorgang des Dichtsinterns tatsächlich braucht, nämlich an den Berührungspunkten der einzelnen Körner.

Gegenüber den obenerwähnten Schnellstahlpulvern ergibt sich der Vorteil, dass der Temperaturbereich während des Sinterns nicht so kritisch ist, da hier ein Bereich von ca. 30 °C zur Verfügung steht. Ausserdem braucht der Sinterprozess nicht im Vakuum durchgeführt zu werden, hier wird vielmehr vorzugsweise unter Wasserstoff gesintert. Ausserdem liegt die Sintertemperatur bei den Schnellstahlpulvern mit mehr als 1250 °C verhältnismässig hoch.

Das erfindungsgemässe Verfahren hat sich beispielsweise besonders bewährt bei der Herstellung der technisch interessanten Fe-Si-P-Sinterlegierung, die grundsätzlich den Vorteil hat, dass Silicium und Phosphor preiswerte, leicht verfügbare Elemente sind, die bei einer eventuellen Wiederaufbereitung von Sinterstahlteilen sehr wenig Schwierigkeiten bereiten.

Durch die in den Unteransprüchen aufgeführten Massnahmen sind vorteilhafte Weiterbildungen und Verbesserungen des im Hauptanspruch angegebenen Verfahrens möglich. Besonders vorteilhaft ist es, das Eisenpulver zunächst mit einer Graphitschicht zu überziehen, indem das Graphitpulver mit einem Bindemittel und anschliessend mit dem Eisenpulver gemischt wird, auf die so hergestellten graphitbeschichteten Eisenpulverteilchen dann eine Schicht aus Ferrosilicium und Ferrophosphor aufzubringen, indem die drei Pulverarten graphitbeschichtetes Eisen, Ferrosilicium und Ferrophosphor unter Zufügen eines Bindemittels miteinander gemischt werden, und das gesamte Pulver schliesslich zu pressen und zu sintern. Dadurch wird erreicht, dass die als Schicht aufgebrachten Legierungskomponenten während des Sinterns nicht zu schnell in das Eisen hineindiffundieren.

Beschreibung der Ausführungsbeispiele

### Beispiel 1

Im System Eisen-Nickel tritt für Legierungen bis etwa 40% Ni oberhalb 1450 °C der Zweiphasenzustand auf. Um eine Fe-Ni-Legierung mit etwa 5% Ni und einer Raumerfüllung von _>_ 94% durch Einfachsintertechnik herstellen zu können, wurde sphärisches Eisenpulver durch Aufdampfen mit einer Nickelschicht versehen, wobei die Schichtdicke des Nickels so gewählt wurde, dass ein Bruttogehalt von etwa -5% Nickel erreicht wurde. Das so erhaltene Pulver wurde mit einem Druck von etwa 7 Mp/cm² zu einem Presskörper geformt, der dann zunächst bei 1000 °C getempert wurde, so dass sich in der Grenzzone zwischen Eisen und Nickel schon eine Legierung bildete. Danach wurde die Temperatur auf ca. 1470 °C erhöht. Es stellte sich jedoch heraus, dass dieser Zweiphasenzustand nicht ausreichend lange erhalten blieb, da das Nickel zu schnell in das Eisen eindiffundierte und das Zweiphasengebiet daher zu schnell wieder verlassen wurde. Die Poren hatten in diesem Falle zu wenig Zeit, um nach aussen zu wandern. Diese Schwierigkeit konnte jedoch dadurch überwunden werden, dass man ein Eisenpulver verwendete, das etwa 0,2 Gew.-% Kohlenstoff enthielt, wodurch die Nickel-Diffusion in ausreichendem Masse verzögert wurde. Bei den so hergestellten Sinterteilen wurden Sinterdichten zwischen 7,4 und 7,5 g/cm³ erzielt, was einer Verdichtung auf k 94% entspricht und auf das gleichzeitige und ausreichend lange Vorhandensein einer Fe-Ni-Phase im festen und im flüssigen Zustand zurückzuführen ist.

### Beispiel 2

Es wurde oben schon angedeutet, dass die Fe-Si-P-Legierung eine technisch interessante Legierung darstellt. Im ternären System Fe-Si-P gibt es verschiedene Zweiphasengebiete, die man für die Herstellung hochdichter Sinterteile ausnutzen kann. Als Ausgangsstoffe wurden Eisen-, Ferrosilicium-, Ferrophosphor- und Graphitpulver verwendet. Es hat sich nämlich gezeigt, dass es auch in diesem Falle notwendig ist, eine Diffusionsbremse zwischen dem Eisen und den Legierungspulvern vorzusehen. Daher wurde das Eisenpulver zunächst mit Graphitpulver überzogen, indem das Graphitpulver mit 5 cm³ auf 1000 g Eisenpulver einer 35%igen wässrigen Dextrinlösung als Bindemittel vermischt und auf die Eisenpulverteilchen aufgebracht wurde. Dabei lag der Brutto-Kohlenstoffgehalt zwischen 0,05 und 0,3 Gew.-%. Um eine bessere Haftung des Graphits am Eisen zu erreichen, wurde dieses Pulver einer einstündigen Wärmebehandlung bei 700 °C unterzogen. Dann wurde in gleicher Weise eine Mischung aus Ferrosilicium und Ferrophosphor aufgebracht und wiederum eine Wärmebehandlung wie oben durchgeführt. Danach wurde das nunmehr in Form eines Panates vorliegende Pulver, bei dem also jedes Pulverkorn aus einem Kern besteht, der von einer Schicht eines anderen Materials eingehüllt ist, in üblicher Weise gepresst und eine Stunde bei 1150-1180 °C in Wasserstoff gesintert. -Alternativ wurden Eisen-, Ferrosilicium-und Ferrophosphorpulver in der üblichen Weise sorgfältig gemischt, wobei bei einem Teil der Proben noch 0,7 Gew.-% eines synthetischen Wachses als Presshilfsmittel zugesetzt wurde. Diese Pulvermischungen wurden dann wie oben weiterverarbeitet.

Bei der Prüfung der Eigenschaften der auf diese Weise hergestellten Probekörper zeigten die aus Panatpulver und aus Mischpulver mit Wachszusatz hergestellten Proben weitgehend die gleichen Ergebnisse, während bei den Mischpulvern ohne Wachszusatz, besonders bei hohen Pressdrücken und Sintertemperaturen, grosse Streuungen der Eigenschaftswerte auftraten.

Bei Pressdrücken zwischen 6,5 und 8,5 Mp/cm² (650-850 MN/m²) wurden Sinterdichten zwischen 7,25 und 7,40 g/cm³ erreicht. Dies entspricht Werten für die Raumerfüllung von 94 bis 96%. In diesem Dichtebereich sind die Festigkeitseigenschaften sowie die Massänderungen (Schwindungen) während des Sinterns nahezu unabhängig von der Dichte.

Bei den oben beschriebenen Versuchen wurden die Komponenten in solchen Mengen eingesetzt, dass die Anteile der einzelnen Komponenten in den Legierungen in folgenden Bereichen lagen:

Eine bezüglich ihrer Eigenschaften besonders günstige Legierung hat die folgende Zusammensetzung:

Panat bzw. Mischpulver mit Wachs wurden mit 6,5 bis 8,5 Mp/cm² gepresst. Nach einer Sinterung bei 1150 °C, eine Stunde in Wasserstoff ergaben sich Sinterdichten zwischen 7,25 und 7,40 g/cₘ³.

Die wichtigsten Eigenschaften dieser Legierung sind:

Die Vorteile dieser nach dem erfindungsgemässen Verfahren hergestellten Sinterlegierung seien im folgenden nochmals zusammengefasst:
- Billige und leicht verfügbare Legierungselemente
- Durch Einfachsintertechnik Raumerfüllung 94%
- Hohe Werte der mechanischen Eigenschaften bei niedriger Sintertemperatur von etwa 1150 °C
- Im Dichtebereich 7,25 bis 7,4 weitgehende Unabhängigkeit der Festigkeit und der Massänderung von der Dichte
- Dauerschwingfestigkeit im gekerbten Zustand entspricht derjenigen von gekerbten Walzstählen, die im Bereich von 160 bis 180 N/mm² liegt
- Trotz des hohen Si- und P-Gehaltes, der laut Phasendiagramm zu einer Abschnürung des a-Bereiches führt, ist die Legierung in technisch verwertbarem Masse härtbar.

## Patentansprüche

1. Verfahren zur Herstellung von Sinterstahl mit einer Raumerfüllung von mindestens 94% durch Einfachsintertechnik unter Verwendung einer einzigen Pulversorte, wobei man auf die Oberfläche der Pulverteilchen aus Eisen wenigstens eine Schicht, bestehend aus einer oder mehreren Legierungskomponenten aufbringt, dieses Pulver presst und bei einer Temperatur sintert, bei der durch Reaktion des Pulverteilchenkerns mit dem aufgebrachten Schichtmaterial eine flüssige und eine feste Phase entstehen, und dass man gleichzeitig die Diffusion der als Schicht aufgebrachten Legierungskomponenten in den Pulverteilchenkern und damit die Bildung der flüssigen und festen Phasen entweder durch die Verwendung eines Eisenpulverkerns mit einem geringen Kohlenstoffgehalt oder durch Aufbringen einer zusätzlichen Schicht aus Graphit zwischen dem Kern und der aus den Legierungskomponenten bestehenden Schicht verlangsamt.

2. Verfahren zur Herstellung einer Eisen-Silicium-Phosphor-Sinterlegierung nach Anspruch 1, dadurch gekennzeichnet, dass das Eisenpulver zunächst mit einer Graphitschicht überzogen wird, indem das Graphitpulver mit einem Bindemittel und anschliessend mit dem Eisenpulver gemischt wird, dass auf die so hergestellten graphitbeschichteten Eisenpulverteilchen dann eine Schicht aus Ferrosilicium und Ferrophosphor aufgebracht wird, indem die drei Pulverarten graphitbeschichtetes Eisen, Ferrosilicium und Ferrophosphor unter Zufügen eines Bindemittels miteinander gemischt werden, und dass das gesamte Pulver schliesslich gepresst und dann gesintert wird.

3. Verfahren nach Anspruch 2, dadurch gekennzeichnet, dass die Komponenten in einem solchen Verhältnis gemischt werden, dass der Kohlenstoffgehalt 0,05-0,3 Gew.-%, der Siliciumgehalt 1,0-2,0 Gew.-%, der Phosphorgehalt 0,8-1,4 Gew.-% beträgt, dass der Pressdruck bei 650-850 MN/m² und die Sintertemperatur bei 1150-1180 °C liegt und die Sinterung in einer Wasserstoffatmosphäre vorgenommen wird.

4. Verfahren nach Anspruch 2 oder 3, dadurch gekennzeichnet, dass nach dem Aufbringen der Graphitschicht und nach dem Aufbringen der Schicht der Legierungskomponenten jeweils eine einstündige Wärmebehandlung bei 700 oe erfolgt.

## Revendications

1. Procédé pour fabriquer de l'acier fritté ayant un remplissage d'espace au moins égal à 94% par frittage simple en utilisant une seule sorte de poudre, procédé selon lequel on applique à la surface des particules de poudre de fer au moins une couche composée d'un ou plusieurs composants d'alliage, on presse cette poudre et on fritte à une certaine température pour laquelle par réaction du noyau des particules de poudre avec la matière de la couche appliquée sur celles-ci et en ce que simultanément on ralentit la diffusion des composants d'alliage appliqués comme couches sur les noyaux des particules de poudre et on ralentit ainsi la formation des phases liquide et solide soit par l'utilisation d'un noyau de poudre de fer ayant une faible teneur en carbone, soit par application d'une couche supplémentaire de graphite entre le noyau et la couche formée des composants de l'alliage.

2. Procédé pour fabriquer un alliage de frittage fer-silicium-phosphore selon la revendication 1, caractérisé en ce qu'on revêt la poudre de fer tout d'abord d'une couche de graphite en mélangeant la poudre de graphite à un liant, puis à la poudre de fer, puis on met une couche de ferrosilicium et de ferrophosphore sur les particules de poudre de fer ainsi revêtues de graphite en mélangeant les trois types de poudres à savoir le fer revêtu de graphite, le ferrosilicium et le ferrophosphore avec addition d'un liant et en ce que finalement on comprime toute la poudre et on fritte.

3. Procédé selon la revendication 2, caractérisé en ce que les composants sont mélangés suivant un rapport tel que la teneur en carbone correspond à 0,05-0,3% en poids, la teneur en silicium à 1,0-2,0% en poids, la teneur en phosphore à 0,8-1,4% en poids et en ce que la pression de compression est comprise entre 650 et 850 MN/m² et la température de frittage se situe entre 1150 et 1180 °C et que le frittage se fait sous une atmosphère d'hydrogène.

4. Procédé selon les revendications 2 ou 3, caractérisé en ce qu'après l'application de la couche de graphite et après l'application de la couche formée des composants de l'alliage, on effectue chaque fois un traitement thermique d'une heure à une température de 750 °C.

## Claims

1. Method for the production of sintered steel with a space filling of at least 94% by a single- stage sintering technique using a single type of powder, at least one layer consisting of one or more alloy components being applied to the surface of the iron powder particles, said powder being moulded and sinterd at a temperatur at which a liquid and a solid phase are produced by reaction of the powder particle granule with the applied layer material, and that simultaneously the diffusion of the alloy components applied as a layer into the powder particle granule and consequently formation of the liquid and solid phases are retarded either by the use of an iron powder granule with a low carbon content or by application of an additional layer of graphite between the granule and the layer consisting of the alloy components.

2. Method for the production of an iron/sili- con/phosphorous sintered alloy according to Claim 1, characterised in that the iron powder is first coated with a graphite layer, the graphite powder being mixed with a binder and subsequently with the iron powder, that a layer of ferrosilicon and ferrophosphorous is then applied to the graphite-coated iron powder particles produced in this way, the three types of powder - graphite-coated iron, ferrosilicon and ferrophosphorous - being mixed with each other with the addition of a binder, and that the whole of the powder is finally moulded and then sintered.

3. Method according to Claim 2, characterised in that the components are mixed in a proportion such that the carbon content is 0.05-0.3% by weight, the silicon content is 1.0-2.0% by weight, and the phosphorous content is 0.8-1.4% by weight, and that the compacting pressure is 650-850 MN/m² and the sintering temperature is 1150-1180 °C, and the sintering is performed in a hydrogen atmosphere.

4. Method according to Claim 2 or 3, characterised in that after the application of the graphite layer and after the application of the layer of alloy components a one-hour heat treatment at 700 °C takes places in each case.
